# EUROPÄISCHE PATENTSCHRIFT

(11) **EP 0 489 809 B1**
(45) Veröffentlichungstag und Bekanntmachung des Hinweises auf die Patenterteilung: **07.12.1994**
(21) Anmeldenummer: 90913144.3
(22) Anmeldetag: 23.08.1990
(51) Int. Cl.: C10M 105/36, C07C 69/34, C10N 40/00

(54) **NEUES BASISÖL FÜR DIE SCHMIERSTOFFINDUSTRIE**
NEW BASE OIL FOR THE LUBRICANT INDUSTRY
NOUVELLE HUILE DE BASE POUR LA PRODUCTION DE LUBRIFIANTS

(30) Priorität: 01.09.1989 DE 3929069
(43) Veröffentlichungstag der Anmeldung: 17.06.1992
(73) Patentinhaber: Henkel Kommanditgesellschaft auf Aktien, 40191 Düsseldorf (DE)
(72) Erfinder: SCHMID, Karl, D-4020 Mettmann (DE); BONGARDT, Frank, D-4000 Düsseldorf 13 (DE); WÜST, Reinhold, D-4044 Kaarst (DE)
(86) Internationale Anmeldenummer: EP9001404
(87) Internationale Veröffentlichungsnummer: WO9103531

(56) Entgegenhaltungen:
- WO-A-89/03853
- DE-A- 3 312 157
- DE-C- 2 160 438
- US-A- 2 921 089

## Beschreibung

Die Erfindung betrifft ein hoch- und tieftemperaturstabiles, niedrigviskoses Esteröl auf der Basis einer aliphatischen Dicarbonsäure und eines entsprechend ausgesuchten Guerbetalkoholes.

Die Geschichte der Esteröle reicht mittlerweile schon über 50 Jahre zurück, in denen sich infolge der besonderen Anforderungen der Schmierstoffindustrie immer leistungsfähigere Esteröle entwickelt haben. Insbesondere in der zivilen und militärischen Luftfahrt spielte die erste Generation synthetischer Flugturbinenöle auf der Basis von Diestern der Adipin-, Azelain- und Sebacinsäure mit aliphatischen Alkoholen eine bedeutende Rolle (siehe dazu: M. Wildersohn, Tribologie und Schmierungstechnik, Band 32, Seite 70 bis 75, 1985 und Ullmann, Band 20, Seite 457 bis 671, 1984).

Im Vergleich zu den billigeren, aber umweltgefährdenden Mineralölen zeichnen sich die Esteröle durch ein besseres Viskositäts/Temperatur-Verhalten, ein deutlich besseres Lasttragevermögen bei hohen Temperaturen gekoppelt mit einer geringeren Verdampfbarkeit und insbesondere durch deutlich niedrigere Pour-points, aus.

Es besteht gleichwohl weiterhin ausgesprochenes Interesse an neuen synthetischen Esterölen, deren Einsatz im Bereich der Kraftfahrzeugöle und Industrieschmierstoffe gerade dann besonders gefragt ist, wenn die Belastbarkeitsgrenze der bisher bekannten Ester- und Mineralöle überschritten ist.

Die Erfindung geht dementsprechend von der Aufgabe aus, neue synthetische Diester zweibasischer Carbonsäuren mit einwertigen Alkoholen zur Verfügung zu stellen, die sich gegenüber den bekannten Esterölen durch ein verbessertes Temperatur/Viskositätsverhalten, ausgedrückt durch einen höheren Viskositätsindex und verbesserten Tieftemperatureigenschaften sowie einen niedrigeren Verdampfungsverlust und einen höheren Flammpunkt, auszeichnen.

Die technische Lösung dieser erfindungsgemäßen Aufgabenstellung geht von der Auswahl einer bestimmten Alkoholkomponente aus und verbindet diese Auswahl der Hydroxylgruppenkomponente mit der Auswahl einer bestimmten Dicarbonsäure auf der Säureseite zur Herstellung eines neuen Esteröles mit überraschenden Eigenschaften.

Gegenstand der vorliegenden Erfindung sind nunmehr hoch- und tieftemperaturstabile, niedrigviskose Schmiermittelzusammensetzungen auf der Basis von Esterölen, hergestellt aus der bekannten Veresterung einer Dicarbonsäure mit einem Fettalkohol, dadurch gekennzeichnet, daß die Esteröle das Veresterungsprodukt von aliphatischen Dicarbonsäuren mit 8 und/oder 9 C-Atomen und verzweigten Guerbetalkoholen oder Guerbetalkoholgemischen mit wenigstens 12 bis 20 C-Atomen enthalten.

Aus dem Stand der Technik sind bereits zahlreiche Beispiele für Esteröle, die sich aus aliphatischen Dicarbonsäureanteilen zusammensetzen, bekannt, so daß die erfindungsgemäße Auswahl von Korksäure und/oder Azelainsäure, vorzugsweise von Azelainsäure, an sich als bekannt zu bezeichnen ist.

Als Kern des erfindungsgemäßen Handelns erweist sich im folgenden jedoch die Auswahl der Alkoholkomponente, die sich von einem Guerbetalkohol oder einem Guerbetalkoholgemisch mit wenigstens 12 bis 20 C-Atomen ableitet. Unter dem Trivialnamen Guerbetalkohol versteht man 2-alkylsubstituierte 1-Alkanole, deren technische Synthese beispielsweise in H. Machemer, Angewandte Chemie, Band 64, Seite 213 - 220 (1952) und in G. Dieckelmann und H. J. Heinz in "The Basics of Industrial Oleochemistry", Seite 145 - 146 (1988) ausführlich beschrieben ist.

In einer bevorzugten Ausführungsform dieser Erfindung leitet sich der Guerbetalkoholanteil der Esteröle wenigstens anteilsweise von 2-Hexyldecanol, 2-Hexyldodecanol, 2-Octyldecanol und/oder 2-Octyldodecanol ab, wobei insbesondere der Einsatz von 2-Hexyldecanol bevorzugt wird.

Die eigentliche Veresterungsreaktion erfolgt nach bekannter Methode durch die Reaktion einer einmolaren Menge an Dicarbonsäure mit wenigstens 2 Mol Guerbetalkohol in Gegenwart eines Veresterungskatalysators unter Abdestillation des bei der Reaktion gebildeten Wassers.

Erfindungsgemäß bevorzugte Esteröle haben nach DIN 51 562 bei 40 °C eine kinematische Viskosität im Bereich von etwa 7 bis 50 mm²/s, vorzugsweise von etwa 15 bis 40 mm²/s. Diese niedrigen Viskositätswerte sind angesichts des relativ hohen Molekulargewichts einigermaßen überraschend, da vergleichbare Polyolester mit geringerem Molekulargewicht, wie beispielsweise Trimethylolpropan verestert mit Adipinsäure, wesentlich hochviskosere Esteröle ergeben.

Mit einem Viskositätsindex (nach DIN ISO 2909) von wenigstens etwa 150, vorzugsweise von wenigstens 160, weisen die erfindungsgemäßen Esteröle ein ausgezeichnetes Viskositäts-/Temperatur-Verhalten auf, das sich auch in den nach DIN ISO 3016 bestimmten Pour-Points von etwa -40 bis -65 °C, vorzugsweise von unterhalb -55 °C, widerspiegelt.

Im Sinne dieser Erfindung spielt neben dem Tieftemperaturverhalten auch das Hochtemperaturverhalten eine bedeutende Rolle. Infolge der nach DIN ISO 2592 bestimmten Flammpunkte von wenigstens 250 bis etwa 300 °C, vorzugsweise von oberhalb 270 °C, eignen sich die erfindungsgemäßen neuen Esteröle besonders gut für temperaturbelastbare Anwendungen. In diesem Sinne sind auch die bei einer Aufheizrate von 1 °C/Min durch thermogravimetrische Analyse bestimmten Verdampfungsverluste von 0 Gew.-% bei 200 °C, etwa 1 Gew.-% bei 250 °C und etwa 5 bis 10 Gew.-% bei 300 °C von Bedeutung.

Aufgrund ihrer guten tribologischen Eigenschaften sind die erfindungsgemäßen Dicarbonsäureesteröle als Schmiermittelzusammensetzungen in Industriegetriebeöl-, Hydraulik- und/oder Kühlschmierflüssigkeiten bei der Metall-, Kunststoff- und Textilbearbeitung sowie als Additive mit Schmierstoffeigenschaften in einem der genannten Bereiche besonders gut geeignet. Zur Verbesserung des Schmiercharakters können auch Zusatzstoffe wie Oxidations- und Korrosionsinhibitoren, Dispergiermittel, Hochdruckzusätze, Antischaummittel, Metalldesaktivatoren in den üblichen wirksamen Mengen eingesezt werden.

### Beispiele

### Allgemeine Arbeitsanweisung zur Herstellung der Dicarbonsäureester

Die entsprechende Dicarbonsäure und der ausgewählte Guerbetalkohol (im geringen Überschuß) wurden in Gegenwart von 0,1 Gew.-% Zinn(II)oxalat bei etwa 160 bis 240 °C 6 bis 8 Stunden unter Abdestillation des bei der Reaktion gebildeten Wassers verestert. Gegen Ende der Reaktion wurde bei gleicher Temperatur unter vermindertem Druck weiterverestert. Nach dem Abkühlen auf 90 °C wurden zur Naßbleichung etwa 0,5 bis 1 % Bleicherde zugesetzt und das Reaktionsprodukt nach dem Abkühlen abfiltriert.

Nähere Einzelheiten zu den Produkteigenschaften A-F kinematische Viskosität, Viskositätsindex, Cloud-Point, Pour-point und Flammpunkt der Diacarbonsäureester sind in Tabelle 1 zusammengefaßt. Um einen Vergleich mit aus dem Stand der Technik bekannten Schmierstoffen zu ermöglichen, sind in Tabelle 2 dieselben Produkteigenschaften A-F für vergleichbare Schmiermittel zusammengefaßt.

Die in Tabelle 1 beschriebenen, erfindungsgemäßen Esteröle besitzen nun überraschenderweise, gegenüber den viskositätskonformen Vergleichsbindungen, insbesondere den Mineralölen, wesentlich höhere Flammpunkte bei ausgezeichneten Kälteeigenschaften. Auch vergleichbare Esteröle mit gleichen oder größeren Molekulargewichten auf der Basis aliphatischer Dicarbonsäuren, wie Adipin- oder Sebacinsäure, erreichen die Kälteeigenschaften der erfindungsgemäßen Esteröle bei weitem nicht.

## Patentansprüche

1. Hoch- und tieftemperaturstabile, niedrigviskose Schmiermittelzusammensetzungen auf der Basis von Esterölen, hergestellt aus der bekannten Veresterung einer Dicarbonsäure mit einem Fettalkohol, dadurch gekennzeichnet, daß die Esteröle das Veresterungsprodukt von aliphatischen Dicarbonsäuren mit 8 und/oder 9 C-Atomen und verzweigten Guerbetalkoholen oder Guerbetalkoholgemischen mit wenigstens 12 bis 20 C-Atomen enthalten.

2. Schmiermittelzusammensetzungen nach Anspruch 1, dadurch gekennzeichnet, daß sich der aliphatische Dicarbonsäureanteil der Esteröle von Korksäure und/oder Azelainsäure ableitet.

3. Schmiermittelzusammensetzungen nach Anspruch 1 bis 2, dadurch gekennzeichnet, daß sich der Guerbetalkoholanteil der Esteröle wenigstens anteilsweise von 2-Hexyldecanol, 2-Hexyldodecanol, 2-Octyldecanol und/oder 2-Octyldodecanol ableitet, wobei insbesondere der Einsatz von 2-Hexyldecanol bevorzugt wird.

4. Schmiermittelzusammensetzungen nach Anspruch 1 bis 3, dadurch gekennzeichnet, daß sie bei 40 °C eine kinematische Viskosität (DIN 51562) im Bereich von 7 bis 50 mm²/s, vorzugsweise von etwa 15 bis 40 mm²/s und einen Viskositätsindex (DIN ISO 2909) von wenigstens etwa 150 und vorzugsweise von wenigstens 160 aufweisen.

5. Schmiermittelzusammensetzungen nach Anspruch 1 bis 4, dadurch gekennzeichnet, daß sie einen Pour-Point (DIN ISO 3016) von etwa -40 bis -65 °C, vorzugsweise von unterhalb etwa -55 °C aufweisen.

6. Schmiermittelzusammensetzungen nach Anspruch 1 bis 5, dadurch gekennzeichnet, daß sie einen Flammpunkt (DIN ISO 2592) von wenigstens 250 bis etwa 300 °C, vorzugsweise von oberhalb 270 °C, besitzen.

7. Verwendung der in Anspruch 1 bis 6 beschriebenen Schmiermittelzusammensetzungen als Industriegetriebeöl-, Hydraulik- und/oder Kühlschmierflüssigkeit in der Metall-, Kunststoff- und Textilbearbeitung sowie als Additiv mit Schmierstoffeigenschaften in einem der genannten Bereiche.

## Claims

1. Low-viscosity lubricant compositions stable to high and low temperatures based on ester oils prepared by the known esterification of a dicarboxylic acid with a fatty alcohol, characterized in that the ester oils contain the esterification product of aliphatic dicarboxylic acids containing 8 and/or 9 carbon atoms and branched Guerbet alcohols or mixtures of Guerbet alcohols containing at least 12 to 20 carbon atoms.

2. Lubricant compositions as claimed in claim 1, characterized in that the aliphatic dicarboxylic acid component of the ester oils is derived from suberic acid and/or azelaic acid.

3. Lubricant compositions as claimed in claims 1 and 2, characterized in that the Guerbet alcohol component of the ester oils is derived at leastly partly from 2-hexyl decanol, 2-hexyl dodecanol, 2-octyl decanol and/or 2-octyl dodecanol, the use of 2-hexyl decanol being particularly preferred.

4. Lubricant compositions as claimed in claims 1 to 3, characterized in that they have a kinematic viscosity (DIN 51 562) at 40°C in the range from 7 to 50 mm²/s and preferably in the range from about 15 to 40 mm²/s and a viscosity index (DIN ISO 2909) of at least about 150 and preferably of at least 160.

5. Lubricant compositions as claimed in claims 1 to 4, characterized in that they have a pour point (DIN ISO 3016) of about -40 to -65°C and preferably below about -55°C.

6. Lubricant compositions as claimed in claims 1 to 5, characterized in that they have a flash point (DIN ISO 2592) of at least 250 to about 300°C and preferably above 270°C.

7. The use of the lubricant compositions described in claims 1 to 6 as industrial transmission oils, hydraulic fluids and/or cooling lubricants in the processing of metals, plastics and textiles and as a lubricating additive in any of the fields mentioned.

## Revendications

1. Compositions lubrifiantes à basse viscosité, stables à haute et basse températures, à base d'huiles-ester, produites par l'estérification connue d'un acide dicarboxylique avec un alcool gras, caractérisées en ce que les huiles-ester contiennent le produit de l'estérification d'acides dicarboxyliques aliphatiques ayant 8 et/ou 9 atomes de carbone et d'alcools de Guerbet ramifiés ou de mélanges d'alcools de Guerbet ayant au moins 12 à 20 atomes de C.

2. Compositions lubrifiantes selon la revendication 1, caractérisées en ce que la proportion d'acide dicarboxylique aliphatique des huiles-ester dérive de l'acide subérique et/ou de l'acide azélaïnique.

3. Compositions lubrifiantes selon les revendications 1 à 2, caractérisées en ce que la proportion d'alcool de Guerbet des huiles-ester dérive au moins partiellement des 2-hexyldécanol, 2-hexyldodécanol, 2-octyldécanol et/ou 2-octyldodécanol, mais l'utilisation de 2-hexyldécanol est particulièrement préférée.

4. Compositions lubrifiantes selon les revendications 1 à 3, caractérisées en ce qu'elles présentent à 40°C une viscosité cinématique (DIN 51562) dans la zone de 7 à 50 mm²/s, de préférence environ de 15 à 40 mm²/s et un indice de viscosité (DIN ISO 2909) au moins environ 150 et de préférence au moins 160.

5. Compositions lubrifiantes selon les revendications 1 à 4, caractérisées en ce qu'elles comportent un point d'écoulement (DIN ISO 3016) environ de -40 à -65°C, de préférence en dessous de -55°C environ.

6. Compositions lubrifiantes selon la revendication 1 à 5, caractérisées en ce qu'elles présentent un point d'inflammation (DIN ISO 2592) au moins 250 jusqu'à environ 300°C, de préférence supérieur à 270°C.

7. Utilisation des compositions lubrifiantes décrites dans les revendications 1 à 6 comme lubrifiants d'engrenages industriels, liquides lubrifiants en hydraulique et/ou liquides lubrifiants de réfrigération lors du façonnage des métaux, des matières plastiques et des textiles ainsi que comme additifs avec des propriétés de lubrifiant dans un des secteurs nommés.
